# EUROPÄISCHE PATENTSCHRIFT

(11) **EP 0 096 753 B1**
(45) Veröffentlichungstag und Bekanntmachung des Hinweises auf die Patenterteilung: **15.10.1986**
(21) Anmeldenummer: 83104742.8
(22) Anmeldetag: 13.05.1983
(51) Int. Cl.: C23F 11/06, C23F 11/18, C23C 18/54, C23C 18/46

(54) **Verfahren zur stromlosen Erzeugung von korrosionsschützenden Schichten auf Aluminiumbauteilen**
Process for the electroless production of corrosion-inhibiting layers on structural parts of aluminium
Procédé pour la production sans courant de couches anticorrosives sur des éléments de construction d'aluminium

(30) Priorität: 11.06.1982 DE 3222140
(43) Veröffentlichungstag der Anmeldung: 28.12.1983
(73) Patentinhaber: VEREINIGTE ALUMINIUM-WERKE AKTIENGESELLSCHAFT, D-53117 Bonn (DE)
(72) Erfinder: Gruhl, Wolfgang, Prof. Dr.-Ing. Dipl.-Ing., D-5300 Bonn 3 (DE); Dölling, Helmut, Dr. Dipl.-Chem., D-5357 Swisttal-Buschhoven (DE)
(74) Vertreter: Müller-Wolff, Thomas, Dipl.-Ing.

## Beschreibung

Die Erfindung betrifft ein Verfahren zur stromlosen Erzeugung von korrosionsschützenden Schichten auf Aluminiumbauteilen, insbesondere auf Hohlkörper-Bauteilen mit Wabenstruktur sowie korrosionsgeschützte Aluminiumbauteile.

Zur Herstellung von korrosionsgeschützten Bauteilen ist es bekannt, Schutzschichten von Zink bzw. zinkhaltigen Legierungen auf Aluminium aufzubringen. Dieses kann beispielsweise durch Metallspritzen, durch Galvanisieren oder durch Walzplattieren geschehen. Die Verfahren führen zwar zu einer guten Haftung und mechanischen Widerstandsfähigkeit der Schutzschicht, sind aber verhältnismäßig aufwendig.

Ferner sind Chromatier- und Phosphatierverfahren bekannt, mit deren Hilfe Deckschichten auf Aluminium aufgebracht werden können. Bei einem sauren Phosphatierverfahren werden Lösungen aus Monozinkphosphat, Phosphorsäure und Fluoride verwendet. Die entstehenden Schichten sind etwa 1-5/um dick und in Säuren sowie Alkalien löslich. Sie werden daher überwiegend als Haftgrund für Anstriche und Kunststoffbeschichtungen verwendet. Bei Außenbeanspruchungen, wie z.B. in Bauwerken werden die Schichten mit einem dünnen, klaren Metacrylat oder Zelluloseacetat-Überzug geschützt, da sonst ein Korrosionsangriff zu befürchten ist (s. Wernicke, Pinner, Zurbrügg u. Weiner,"Die Oberflächenbehandlung von Aluminium", S. 193).

Die chemische Oberflächenbehandlung und daraus hergestellte Überzüge, z.B. Chromatierschichten sind verhältnismäßig leicht durchführbar, bieten aber keinen sicheren Korrosionsschutz in stark korrosiver Umgebung. Insbesondere, wenn höhere Abnutzungsbeständigkeit und Verschleißfestigkeit verlangt wird, sind chemisch erzeugte Oxidschichten nur als Unterlage für organische Überzüge geeignet.

Aus der GB-A- 1 439 183 ist ein Verfahren zur Herstellung von Aluminiumartikeln durch Löten bekannt, wobei vor der Lötbehandlung durch ein Beizbad das Aluminiumoxid entfernt und ein Überzug aus Zink oder einer Zinklegierung auf die zu verlötenden Teile aufgebracht wird. Beim anschließenden Löten wird ein Teil des Zinküberzuges aufgeschmolzen und trägt damit zu der Lötverbindung bei.

Ferner ist aus US-A- 2 650 886 ein Verfahren und ein Bad für die Plattierung von Aluminium bekannt, wobei die zinkbeschichteten Aluminiumteile durch Elektroplattieren mit verschiedenen Metallen versehen werden. Für das Elektroplattieren werden Zinkatbäder verwendet, die verhindern sollen, daß dicke Zinkablagerungen entstehen. Die erzeugte Zinkschicht dient als Zwischenschicht zur Haftverbesserung.

Aufgabe der vorliegenden Erfindung ist es, ein Verfahren zur Erzeugung korrosionsgeschützter Bauteile zu entwickeln, bei denen die Überzüge verhältnismäßig einfach herstellbar sind, eine hohe Verschleißfestigkeit und Korrosionsbeständigkeit aufweisen.

Erfindungsgemäß geschieht dies durch die in den Patentansprüchen angegebenen Merkmale.

Es hat sich herausgestellt, daß die Zugabe von 6-13% Si und 0,01-2% Bi oder 6-13% Si und 0,001-1% Be zu einer verstärkten Zinkabscheidung führt. Zwar ist es grundsätzlich bekannt, daß die Legierungszusammensetzung einen Einfluß auf die Zinkabscheidung bei der Zinkatbehandlung ausübt (s. "Die Oberflächenbehandlung von Aluminium", Werner u.a., S. 502). Diese Untersuchungen galten aber nicht für die erfindungsgemäßB ausgewählten Bereiche.

Im folgenden wird die Erfindung an Hand von 2 Beispielen naher erläutert:
1. Vergleichsversuch zwischen einem unbehandelten Aluminiumbauteil, einem durch Grünchromatierung geschützten Bauteil und einem erfindungsgemäß behandelten Bauteil, das an den Nahtstellen 10% Si und 0,01% Wismut aufwies. Als Probekörper wurde ein Aufbau gemäß Anspruch 3 gewählt. Die Grünchromatierung wurde bei 45° C Badtemperatur mit Alodine 401/45 in einer Eintauchzeit von 1-2 Minuten durchgeführt. Das erfindungsgemäße Behandlungsverfahren wurde in 2 Stufen, und zwar mit 200 g/I NaOH und 20 g/I ZnO sowie 150 g/I NaOH und 15 g/I ZnO durchgeführt. Nach 4 Wochen Wechseltauchtest in 5%-iger Calciumchlorid-lösung wurden folgende maximale Korrosionstiefen im Querschliff ermittelt:
   Aus diesem Vergleichsversuch ergibt sich, daß die maximale Korrosionstiefe bei dem erfindungsgemäßen Verfahren deutlich gegenüber dem bekannteh Verfahren herabgesetzt ist. Besonders vorteilhaft ist die erfindungsgemäße Behandlung mit 150 g/I NaOH und 15 g/I ZnO.
2. Zum Vergleich mit einer galvanisch erzeugten Schutzschicht wurde ein Grundkörper aus AIZnMg mit einer Zwischenschicht aus Zink und einer galvanisch erzeugten Deckschicht aus Cu, Ni, Cr hergestellt. Demgegenüber wurde ein nach dem erfindungsgemäßen Verfahren geschütztes Bauteil der gleichen Bauart mit nur einer Schicht aus Zink hergestellt.

In einem kombinierten Korrosions- und Verschleißtest (Salzsprühnebel und Abriebtest, Steinschlag) zeigten sich bei dem galvanisierten Produkt nach einer anfänglich guten Korrosionsbeständigkeit starke Auflösungen und Zerstörungen der Deckschicht. Dieses ist auf eine erhöhte Kontakt-Korrosion zwischen den galvanisch erzeugten Schichten, insbesondere Cu und der Zwischenschicht Zink bzw. später dem Aluminiumgrundwerkstoff zurückzuführen. Insgesamt ergab dieser Test, daß auch eine kompliziert und aufwendig erzeugte Schutzbehandlung nicht mit einer vergleichsweise dünnen Zinkatschicht gemäß dem erfindungsgemäßen Verfahren konkurrieren kann.

## Patentansprüche

1. Verfahren zur stromlosen Erzeugung von korrosionsschützenden Schichten auf Aluminiumteilen, welche mindestens an den Nahtstellen 6-13%.Si und 0,01-2% Bi oder 6-13% Si und 0,001-1% Be enthalten, bestehend aus folgenden Schritten:
- Eintauchen der Aluminiumteile in eine wässerige Lösung von 100-300 g/I NaOH und 10-30 g/I ZnO für 1-5 Minuten
- Spülen und Trocknen.

2. Verfahren nach Anspruch 1, dadurch gekennzeichnet, daß die Aluminiumbauteile in eine wässerige Lösung von 100-200 g/I NaOH und 15:20 g/I Zn0 eingetaucht werden.

3. Verfahren nach Anspruch 1 oder 2, dadurch gekennzeichnet, daß als Aluminiumbauteile Hohlkörper-Bauteile mit kabenstruktur verwendet werden.

4. Korrosionsgeschützte Aluminiumbauteile hergestellt nach einem der Ansprüche 1-3.

## Revendications

1. Procédé pour appliquer sans courant des couches de protection contre la corrosion sur des pièces d'aluminium qui contiennent, au moins aux soudures, 6 à 13% de Si et 0,01 à 2% de Bi ou 6 à 13% de Si et 0,001 à 1% de Be, ce procédé consistant en les stades opératoires suivants:
- on plonge les pièces d'aluminium dans une solution aqueuse de 100 à 300 g/I de NaOH et 10 à 30 g/I de ZnO pendant 1 à 5 minutes;
- on rinse et on sèche.

2. Procédé selon la revendication 1, caractérisé en ce que les pièces de construction en aluminium sont plongées dans une solution aqueuse de 100 à 200 g/I de NaOH et 15 à 20 g/I de ZnO.

3. Procédé selon la revendication 1 ou 2, caractérisé en ce que les pièces de construction en aluminium sont des pièces de construction du type corps creux à structure en nid d'abeilles.

4. Pièces de construction en aluminium protégées contre la corrosion, fabriquées selon l'une des revendications 1 à 3.

## Claims

1. A method for currentfree formation of corrosion resistant layers onto aluminium articles containing at least at the welds 6 to 13% and 0.01 to 2% Bi or 6 to 13% Si and 0.001 to 1% Be which comprises the following operational steps:
- immersing the aluminium articles in an aqueous solution of 100-300 grams per liter NaOH and 10-30 grams per liter ZnO for 1-5 min;
- rinsing and drying.

2. A method according to claim 1, characterized by immersing the aluminium construction parts into an aqueous solution of 100-200 grams per liter NaOH and 15-20 grams per liter ZnO.

3. A method according to claim 1 or 2, characterized by using hollow bodies with honeycomb structure as aluminium construction parts.

4. Corrosion resistant aluminium construction parts fabricated according to one of the claims 1 - 3.
